# EUROPÄISCHE PATENTSCHRIFT

(11) **EP 0 000 606 B1**
(45) Veröffentlichungstag und Bekanntmachung des Hinweises auf die Patenterteilung: **18.03.1981**
(21) Anmeldenummer: 78200102.8
(22) Anmeldetag: 17.07.1978
(51) Int. Cl.: B21D 53/00, F21V 7/22

(54) **Verfahren zur Herstellung von Reflektorblechen**
Method of making metal sheets for reflectors
Procédé de fabrication de tôle pour réflecteurs

(30) Priorität: 21.07.1977 DE 2732947
(43) Veröffentlichungstag der Anmeldung: 07.02.1979
(73) Patentinhaber: METALLGESELLSCHAFT AG, 60015 Frankfurt (DE)
(72) Erfinder: Lommel, Heinz, Dr., D-6392 Neu-Anspach (DE)
(74) Vertreter: Fischer, Ernst, Dr.

## Beschreibung

Die Erfindung bezieht sich auf ein Verfahren zur Herstellung von Reflektorblechen aus Aluminium oder Aluminiumlegierungen, insbesondere für sogenannte 3-Band-Leuchtstoffröhren durch Aufrauhen wenigstens einer Oberfläche mittels Walzen, chemische oder elektrochemische Oberflächenglättung und Anodisieren.

Beleuchtungskörper mit Leuchtstoffröhren als Lichtquelle enthalten in großem Umfang Reflektoren, um das aus der Leuchtstoffröhre austretende Licht in eine bevorzugte Richtung zu lenken. Diese Reflektoren werden vorzugsweise aus Bändern oder Blechen aus Aluminium oder Aluminiumlegierungen gefertigt und weisen im Hinblick auf den Anwendungszweck eine bestimmte Oberflächenbearbeitung auf. Unbehandelte Aluminiumoberflächen wirken in neuwertigem Zustand wie Spiegelflächen und haben einen sehr hohen Reflexionsgrad. Spiegelnde Reflektoren sind jedoch wegen ihrer Blendwirkung bei Beleuchtungskörpern im allgemeinen nicht erwünscht. Unbehandelte Aluminiumoberflächen haben außerdem den Nachteil, daß sie sich bereits nach kurzer Zeit mit einer Aluminiumoxidschicht überziehen, wodurch der Reflexionsgrad ganz erheblich herabgesetzt wird.

Man hat sich daher bemüht, die Oberflächen von Reflektoren aus Aluminium oder Aluminiumlegierungen dahingehend zu bearbeiten, daß sie einen hohen Reflexionsgrad aufweisen, ohne jedoch wie ein Spiegel zu wirken. Außerdem ist man bestrebt, durch die Oberflächenbehandlung Reflexionseigenschaften zu erzielen, die während der Gebrauchsdauer des Reflektors im wesentlichen unveränderlich bleiben.

Als Ergebnis dieser Bemühungen sind Herstellungsverfahren für Reflektoren bekanntgeworden, bei denen die Oberflächen in unterschiedlicher Weise einer Aufrauhung unterzogen und danach chemisch oder elektrochemisch geglättet und anodisiert werden (vergl. AT-A 213 490, DE-Patentanmeldung F 13 984/46, bekanntgemacht am 21.04.55, DE-Patentanmeldung Sch 1931, bekanntgemacht am 7. 06. 51).

Ferner ist aus der GB-A-961 769 ein Verfahren bekanntgeworden, nach dem in die Reflektorfläche Vertiefungen durch Walzen oder Prägen eingedrückt werden, die insgesamt einen Flächenanteil von 10 bis 20% ausmachen sollen. Weitere Schritte zur Oberflächenbehandlung sind nicht vorgesehen.

Bei derartig hergestellten Reflektoren treten gelegentlich schon bei herkömmlichen Leuchtstoffröhren, bei den in jüngster Zeit entwickelten sogenannten 3-Band-Leuchtstoffröhren aber regelmäßig Interferrenzerscheinungen auf, die sich dadurch bemerkbar machen, daß nicht ein als weißes Licht erscheinendes Gemisch aller erzeugten Lichtwellenlängen reflektiert wird, sondern daß eine spektrale Aufspaltung der unterschiedlichen Lichtwellenlängen erfolgt, so daß auf der Reflektoroberfläche Bereiche unterschiedlicher Lichtfärbungen in Erscheinung treten. Diese Farbaufspaltung des Lichts ist sehr störend. Insbesondere wird dadurch der Anwendungsbereich der neuentwickelten 3-Band-Leuchtstoffröhren, die gegenüber herkömmlichen Leuchtstoffröhren eine um etwa 25 bis 28% höhere Lichtausbeute aufweisen, erheblich eingeschränkt.

Gemäß DE-A-25 26 773 ist vorgeschlagen worden, diesen Nachteil dadurch zu überwinden, daß die Reflektoren aus Aluminiumblechen eine durch Anodisieren erzeugte Oberflächenschicht mit einer Mindeststärke von 5 J.Lm erhalten. Mit dieser Maßnahme läßt sich zwar die spektrale Aufspaltung des erzeugten weißen Lichtes im wesentlichen vermeiden, sie geht jedoch zu Lasten einer Erhöhung des nicht gerichtet reflektierten Lichtes, so daß ein Teil der erhöhten Lichtausbeute der 3-Band-Leuchtstoffröhren durch erhöhte diffuse Abstrahlung vom Reflektor wieder verlorengeht. Außerdem erhöht sich der Herstellungsaufwand proportional mit der Dicke der durch Anodisierung erzeugten Oberflächenschichten. Schließlich sind derartig dicke Oberflächenschichten in kontinuierlich arbeitenden Anodisierverfahren für Aluminiumbänder nicht zu realisieren, da derartige Oberflächenschichten vergleichsweise spröde sind und beim Aufwickeln der Aluminiumbänder reißen oder sogar abplatzen würden. Aus dem gleichen Grund sind Umformarbeiten an derartigen Blechen nur beschränkt möglich.

Es besteht somit die Aufgabe, für Reflektoren, insbesondere im Hinblick auf deren Verwendung mit sogenannten 3-Band-Leuchtstoffröhren, ein Herstellungsverfahren vorzuschlagen, womit Reflektorenoberflächen geschaffen werden können, bei denen nicht nur die störende spektrale Aufspaltung des erzeugten weißen Mischlichtes vermieden, sondern auch eine möglichst hohe Ausbeute an gerichteter Reflexion erzielt werden kann. Außerdem sollen die Reflektorbleche möglichst wirtschaftlich herstellbar sein und auch eine anodisierende Oberflächenbehandlung im Durchlaufverfahren sowie Umformarbeiten an den Blechen ohne Zerstörung der Oberflächenschicht erlauben.

Überraschenderweise wurde gefunden, daß diese Aufgabe dadurch gelöst werden kann, daß mittels Dessinierwalze unregelmäßige, graben-oder kraterförmige, im statistischen Mittel über die ganze Oberfläche gleichmäßig verteilte Vertiefungen erzeugt werden, daß danach durch Überwalzen planparallele Flächenbereiche mit einem Anteil von 25 bis 97% der Gesamtoberfläche hergestellt werden und daß nach der chemischen oder elektrochemischen Oberflächenglättung durch Anodisieren eine Deckschicht von weniger als 5 x 10-³ mm Dicke geschaffen wird.

Bei einem derartigen Blech sind die wie ein Spiegel wirkenden, gerichtet reflektierenden, planparallelen Oberflächenbereiche von Vertiefungen unterbrochen, die als diffus reflektierende Flächenelemente wirken. Auf diese Weise wird nicht nur die reine Spiegelwirkung vermieden, sondern auch die spektrale Aufspaltung des Lichtes unterdrückt, so daß derartige Reflektorbleche auch bei 3-Band-Leuchtstoffröhren eingesetzt werden können, ohne daß farbige Effekte auf der Oberfläche in Erscheinung treten. Im Unterschied zu dem aus der DE-A-25 26 773 bekannten Reflektoren, genügen anodisierte Oberflächenschichten mit einer Dicke unter 5 x 10-³ mm, so daß die erwähnten Einschränkungen hinsichtlich Herstellung und Verarbeitung bei dem erfindungsgemäßen Reflektorblech entfallen.

Vorzugsweise werden Vertiefungen von solcher Größe und Tiefe eingeprägt, daß die nach dem Überwalzen auf einen Anteil von 97% planparalleler Flächenbereiche verbleibenden Vertiefungen vom menschlichen Auge bei einem Abstand von etwa 2 m in der gerichtet reflektierenden planparallelen Fläche (Spiegel) noch als diskrete, diffus reflektierende Flächenelemente optisch auflösbar sind.

Umfangreiche Untersuchungen haben gezeigt, daß die spektrale Aufspaltung des Lichtes vermieden werden kann, wenn die einzelnen Vertiefungen in dem Reflektorblech eine Größe von wenigstens 1 x 10-⁴ mm², im Mittel von mindestens 5 x 10-⁴ mm² und eine lineare Erstreckung von wenigstens 1 x 10-² mm, im Mittel von mindestens 2 x 10-² mm aufweisen und wenn je 1 mm² Oberfläche wenigstens 5 diskrete Vertiefungen vorhanden sind.

Weitere Einzelheiten und Vorteile des erfindungsgemäßen Verfahrens werden anhand der folgenden Meßwerte und Bilder erläutert. Die angegebenen Reflexionswerte wurden nach einem Verfahren gemäß ISO/DIS-Norm 2767, ähnlich DIN 67530, ermittelt. In der Tabelle bedeuten:
Probe 1
   Aluminiumblech aus Reinstaluminium (99,98%), deren Reflexionswert als Vergleichsmaßstab mit 100% angesetzt wird.
Probe 2
   Handelsüblicher Reflektor mit Aufrauhung im mikroskopischen Bereich, für die die Behandlungsdauer für das chemische Glätten und das Anodisieren nicht bekannt ist.
Probe 3
   Wie Probe 2, jedoch mit einer geringeren Dicke derAnodisierungsschicht.
Probe 4
   Wie Probe 1, jedoch mit erfindungsgemäßen Vertiefungen.
Proben 5 bis 8
   Wie Probe 4, jedoch nach Erzeugung planparalleler Flächenbereiche durch Überwalzen, wobei der planparallele Flächenanteil von Probe 5 bis 8 in Stufen gesteigert wurde.

Aus einem Vergleich der Tabellenwerte ergibt sich, daß bei der Vergleichsprobe und bei den handelsüblichen Beflektoren in hohem Maße Interferrenzfarben auftreten und daß die Reflexionswerte nur 55 bzw. 67% der Werte der Probe 1 erreichen. Das Auftreten der Interferrenzfarben und die Reflexionswerte sind von der Dicke der Anodisierungsschicht abhängig. Demgegenüber weisen die erfindungsgemäß behandelten Proben keinerlei Interferrenzfarben auf. Ihre diffuse Helligkeit (Spalte 5), wie auch ihre Reflexionswerte, sind vom Anteil der durch Überwalzen erzeugten planparallelen Flächenbereiche abhängig und liegen bei den Proben 7 und 8 deutlich über den Werten handelsüblicher Reflektoren.

Besonders deutlich wird die erfindungsgemäße Oberflächenstruktur in den rasterelektronenmikroskopischen Aufnahmen. Die Bilder A1 bis A3 geben die Oberflächenstruktur eines handelsüblichen Reflektors mit Aufrauhung im mikroskopischen Bereich entsprechend Probe 2 der obigen Tabelle wieder. Die Vergrößerung bei A1 ist 20-, bei A2 100- und bei A3 500fach. Insbesondere aus A3 ist ersichtlich, daß die Struktur im eigentlichen Sinne keine planparallelen Flächenelemente aufweist, sondern daß die einzelnen Flächenelemente eher schuppenförmig ausgebildet sind, d. h. unter einem geringen Winkel ansteigende und dann steil abfallende Flächenelemente besitzt. Diese Oberfläche wirkt optisch matt und zeigt bei normalen Leuchtstoffröhren schwache, bei 3-Band-Leuchtstoffröhren starke spektrale Aufspaltung des Lichtes.

Die Aufnahmen B1 bis B4 zeigen die Oberflächenstruktur bei einem erfindungsgemäßen Reflektorblech, und zwar bei einer 20fachen Vergrößerung und einem in Stufen ansteigenden Abwalzgrad von etwa 4% bei B1, bis zu einem Abwalzgrad von etwa 19% bei B4. Der Abwalzgrad wurde jeweils als Dickenunterschied zwischen der mittels Dessinierwalze behandelten Probe zu der anschließend überwalzten Probe gemessen. Die Reflexionswerte der in B1 bis B4 wiedergegebenen Oberfläche entsprechen etwa den Proben 5 bis 8 nach Tabelle 1.

Die Bilder C1 bis C4 geben die in B1 bis B4 gezeigte Oberflächenstruktur noch einmal bei 100facher Vergrößerung wieder.

Die Bilder D1 bis D4 zeigen ebenfalls die Oberflächenstruktur eines erfindungsgemäßen Reflektorbleches in 100facher Vergrößerung, wobei hier zur Erzeugung der Vertiefungen eine Walze mit anderem Dessiniermuster verwendet wurde. Es ist deutlich zu erkennen, wie mit zunehmendem Abwalzgrad die planparallelen Flächenbereiche größer werden und zunehmend ineinander übergehen, bis bei D4 praktisch nur noch diskrete grabenförmige Vertiefungen übrig bleiben. Optisch wirksam sind nur die deutlich helleren grabenförmigen Vertiefungen, während die bei dieser Vergrößerung noch erkennbaren flachen Vertiefungen keine mit dem Auge wahrnehmbare diffuse Reflexion erzeugen.

## Patentansprüche

1. Verfahren zur Herstellung von Reflektorblechen aus Aluminium oder Aluminiumlegierungen, insbesondere für sogenannte 3-Band-Leuchtstoffröhren, durch Aufrauhen wenigstens einer Oberfläche mittels Walzen, chemische oder elektrochemische Oberflächenglättung und Anodisieren, dadurch gekennzeichnet, daß mittels Dessinierwalze unregelmäßige, graben-oder kraterförmige, im statistischen Mittel über die ganze Oberfläche gleichmäßig verteilte Vertiefungen erzeugt werden, daß danach durch Überwalzen planparallele Flächenbereiche mit einem Anteil von 25 bis 97% der Gesamtoberfläche hergestellt werden und daß nach der chemischen oder elektrochemischen Oberflächenglättung durch Anodisieren eine Deckschicht von weniger als 5 x 10-³ mm Dicke geschaffen wird.

2. Verfahren nach Anspruch 1, dadurch gekennzeichnet, daß Vertiefungen von solcher Größe und Tiefe eingeprägt werden, daß die nach dem Überwalzen auf einen Anteil von 97% planparalleler Flächenbereiche verbleibenden Vertiefungen vom menschlichen Auge bei einem Abstand von etwa 2 m in der gerichtet reflektierenden, planparallelen Fläche (Spiegel) noch als diskrete, diffus reflektierende Flächenelemente optisch auflösbar sind.

3. Verfahren nach Anspruch 1 oder 2, dadurch gekennzeichnet, daß die einzelnen Vertiefungen eine Größe von wenigstens 1 x 10-⁴ mm², im Mittel von mindestens 5 x 10-⁴ mm², und eine lineare Erstreckung von wenigstens 1 x 10-² _{MM}, im Mittel von mindestens 2 x 10-² mm, aufweisen.

## Claims

1. A process of manufacturing reflector plates from aluminium or aluminium alloys, particularly for socalled three-band fluorescent tubes, comprising roughening at least one surface by rolling, chemical or electrochemical surface- smoothening, and anodizing, characterized in that irregular, furrowor crater-shaped depressions which are uniformly distributed throughout the surface in the statistical mean, are formed by means of a patterning roller, planoparallel surface portions amounting to 25 to 97% of the entire area are then formed by rolling over, and the chemical or electrochemical surface-smoothening is succeeded by anodizing to form a cover layer having a thickness below 5 x 10-³ mm.

2. A process according to claim 1, characterized in that depressions are embossed in such a size and depth that the depressions which remain after rolling over to form planoparallel surface portions in a proportion of 97% can still be optically resolved in the planoparallel surface having a directed reflection (mirror) as discrete, diffusely reflecting surface elements by a human eye at a distance of about 2 metres.

3. A process according to claim 1 or 2, characterized in that each depression has a size of at least 1 x 10-⁴ mm² and, on an average, of at least 5 x 10-⁴ mm² and a linear extent of at least 1 x 10-² mm and, on an average, of at least 2 x 10-² mm.

## Revendications

1. Procédé de fabrication de tôles réfléchissantes en aluminium ou en alliages d'aluminium, en particulier, pour les tubes fluorescents dits à trois bandes en rendant au moins une surface rugueuse au moyen de rouleaux, pour procéder ensuite à un lissage superficiel chimique ou électrochimique, ainsi qu'à une anodisation, caractérisé en ce que, au moyen d'un cylindre à dessiner, on forme des empreintes irrégulières, sous forme de cratères ou d'excavations, réparties uniformément en moyenne statistique sur toute la surface puis, par repliure de laminage, on forme des zones superficielles à faces planes et parallèles représentant 25 à 97% de la surface totale et, après lissage superficiel chimique ou électrochimique, on forme, par anodisation, une couche de recouvrement d'une épaisseur inférieure à 5 x 10-³ mm.

2. Procédé suivant la revendication 1, caractérisé en ce qu'on forme des empreintes d'une dimension et d'une profondeur telles que les empreintes subsistant après repliure de laminage à une quantité de 97% de zones superficielles à faces planes et parallèles peuvent encore être résolues optiquement, par un oeil humain situé à une distance d'environ 2 m, sous forme d'éléments superficiels distincts donnant un réfléchissement diffus dans la surface à faces planes et parallèles avec une réflexion orientée (miroir).

3. Procédé suivant l'une quelconque des revendications 1 et 2, caractérisé en ce que les différentes empreintes ont une dimension d'au moins 1 x 10-⁴ mm², en moyenne, d'au moins 5 x 10-⁴ mm², et une étendue linéaire d'au moins 1 x 10-² mm, en moyenne, d'au moins 2 x 10-² mm.
